# FASCICULE DE BREVET EUROPEEN

(11) **EP 2 693 447 B1**
(45) Date de publication et mention de la délivrance du brevet: **23.07.2014**
(21) Numéro de dépôt: 13174520.0
(22) Date de dépôt: 01.07.2013
(51) Int. Cl.: H01B 7/28, H01B 5/00, H01B 17/50, H01B 3/12

(54) **Procédé pour fabriquer un cable électrique comprenant un revêtement hydrophobe**
Verfahren zur Herstellung eines Elektrokabels mit wasserabweisender Ummantelung
Method for manufacturing an electric cable comprising a hydrophobic coating

(30) Priorité: 02.08.2012 FR 1257527
(43) Date de publication de la demande: 05.02.2014
(73) Titulaire: Nexans, 75008 Paris (FR)
(72) Inventeur: Sumera, Rodrigue, 62860 Epinoy (FR)
(74) Mandataire: Peguet, Wilfried

(56) Documents cités:
- WO-A1-2006/072648
- DE-A1- 4 124 730
- US-A- 3 961 111
- US-A- 5 091 609
- US-A1- 2009 194 914

## Description

La présente invention se rapporte à un procédé pour fabriquer un câble électrique comprenant un revêtement hydrophobe, ainsi qu'un câble électrique obtenu par ledit procédé.

Elle s'applique typiquement, mais non exclusivement, aux câbles de transmission électrique à haute tension ou câbles aériens de transport d'énergie, bien connus sous l'anglicisme OHL "*OverHead Lines*".

Plus particulièrement, l'invention concerne un câble électrique apte à réduire l'effet couronne.

Les lignes aériennes sont traditionnellement constituées par un ou plusieurs conducteurs électriques nus, tendus sur un ensemble approprié de pylônes. Ces lignes sont classiquement destinées au transport de l'énergie électrique sous une haute tension alternative (225 à 800 kV). Chaque conducteur électrique a donc un diamètre de quelques centimètres et peut être composé de plusieurs fils métalliques assemblés. Le long du conducteur électrique nu, il se manifeste toujours un effet appelé effet couronne. L'effet de couronne se produit en effet sur tous les conducteurs électriques et lignes aériennes, soumis à une haute tension. Dés que le champ électrique à la surface du conducteur électrique, notamment dépendant des rayons de courbures locaux, devient localement suffisamment grand (i.e. supérieur au champ d'ionisation de l'air humide, de l'ordre de 10kV/cm ; voire supérieur au champ d'ionisation de l'air sec, de l'ordre de 30 kV/cm), l'air s'ionise et forme autour du conducteur électrique une couronne lumineuse.

En configuration opérationnelle du conducteur électrique, l'une des conséquences de l'effet couronne est la production de bruit lorsque le conducteur est mouillé. De ce fait, le conducteur électrique peut devenir une source de gêne notable et de désagréments importants pour ceux qui se trouvent ou demeurent au voisinage de ce type de conducteur. En effet, dans ces conditions, la conductibilité de l'air augmente, et de ce fait, il se produit une ionisation plus intense et plus efficace. L'effet couronne cause également des déperditions d'énergie et peut provoquer des risques sanitaires liés aux rayonnements électromagnétiques, au bruit acoustique et aux pertes de puissance.

Afin de palier à ce problème, une solution consiste à rendre la surface du conducteur électrique hydrophobe. L'hydrophobie de surface permet d'éviter une rétention d'eau au niveau du conducteur électrique afin de diminuer par exemple la formation de givre ou le dépôt d'aspérités sur la surface extérieure du conducteur électrique, et ainsi limiter le phénomène d'effet couronne.

Pour ce faire, le document WO 2006/072648 propose d'entourer un conducteur électrique en aluminium avec un revêtement hydrophobe en matière plastique tel qu'une cire polymère, obtenu par atomisation.

Toutefois, l'inconvénient de ce type de revêtement hydrophobe est qu'il nécessite un retraitement périodique de surface pour garantir son efficacité.

Le but de la présente invention est de pallier les inconvénients des techniques de l'art antérieur en proposant notamment un procédé de fabrication d'un câble électrique comprenant un revêtement hydrophobe permettant de garantir un effet couronne diminué de façon significative tout en étant facile à mettre en oeuvre et présentant une bonne stabilité dans le temps.

La présente invention a pour objet un procédé de fabrication d'un câble électrique comprenant au moins un élément électriquement conducteur allongé, entouré par un revêtement hydrophobe, **caractérisé en ce que** le procédé comprend les étapes suivantes :
i.former une couche d'hydroxyde d'alumine (i.e. hydroxyde d'oxyde d'aluminium) poreux comprenant des pores, autour dudit élément électriquement conducteur allongé,
ii.remplir au moins en partie les pores de la couche d'hydroxyde d'alumine poreux, par un matériau hydrophobe, et
iii.dissoudre partiellement la couche d'hydroxyde d'alumine poreux, de manière à former ledit revêtement hydrophobe.

Grâce au procédé de l'invention, un revêtement hydrophobe peut être facilement formé autour de la surface d'au moins un élément électriquement conducteur allongé, tout en présentant une très bonne stabilité chimique à long terme ne nécessitant notamment pas de retraitement de surface. L'effet couronne du câble électrique ainsi formé diminue avantageusement de façon significative.

Dans la présente invention, on entend par « hydrophobe » un revêtement ou une couche dont la surface présente un angle de contact (ou angle de goutte) strictement supérieur à 90°, et de préférence d'au moins 110°.

La mesure de l'angle de contact rend compte de l'aptitude d'un liquide à s'étaler sur une surface par mouillabilité. La méthode consiste à mesurer l'angle de la tangente du profil d'une goutte déposée sur le revêtement ou la couche, avec la surface du revêtement ou de la couche.

Cet angle de contact est typiquement mesuré à l'aide d'un goniomètre, à 25°C, en utilisant de l'eau distillée.

### Etape i

La couche d'hydroxyde d'alumine poreux entourant l'élément électriquement conducteur allongé est de préférence une couche qui est directement en contact physique avec l'élément électriquement conducteur allongé. En d'autres termes, le câble électrique ainsi formé ne comprend de préférence pas de couche intercalée entre la couche d'hydroxyde d'alumine poreux et l'élément électriquement conducteur.

Dans un mode de réalisation particulièrement avantageux, l'étape i est une étape d'anodisation, notamment lorsque l'élément électriquement conducteur allongé est un élément en aluminium ou en alliage d'aluminium.

L'anodisation est un traitement de surface (de type conversion) qui permet de former par oxydation anodique, à partir de l'élément électriquement conducteur, la couche d'hydroxyde d'alumine. Ainsi, l'anodisation va consommer une partie de l'élément électriquement conducteur pour former ladite couche d'hydroxyde d'alumine.

Lors de l'anodisation, la couche d'hydroxyde d'alumine se forme à partir de la surface de l'élément électriquement conducteur vers le coeur dudit élément électriquement conducteur, contrairement à un dépôt électrolytique.

L'anodisation est classiquement basée sur le principe de l'électrolyse de l'eau. Elle consiste à immerger l'élément électriquement conducteur dans un bain d'anodisation, ledit élément électriquement conducteur étant placé au pôle positif d'un générateur de courant continu.

Le bain d'anodisation est plus particulièrement un bain acide, de préférence un bain d'acide phosphorique ou un bain d'acide sulfurique. On parle alors respectivement d'anodisation phosphorique ou d'anodisation sulfurique.

Dans l'étape i, lorsque la couche d'hydroxyde d'alumine poreux est formée avantageusement par anodisation, la densité de courant appliquée pour l'anodisation peut être d'au plus 10 A/dm², de préférence peut aller de 0,5 à 6 A/dm², et de façon particulièrement préférée peut aller de 1 à 4 A/dm².

Cette densité de courant permet de garantir qu'une quantité suffisante de pores a été formée lors de l'étape i. Lesdits pores peuvent être des pores ordonnés ou non.

### Etape ii

Dans un mode de réalisation particulier, l'étape ii est une étape dans laquelle l'élément électriquement conducteur allongé recouvert de ladite couche d'hydroxyde d'alumine poreux peut être immergée dans une solution dudit matériau hydrophobe.

A titre d'exemple, le matériau hydrophobe peut être choisi parmi les polymères fluorés, tels que par exemple un polytétrafluoroéthylène (PTFE), les esters et les acides gras, ou un de leurs mélanges.

Dans un mode de réalisation particulièrement avantageux, les pores de la couche d'hydroxyde d'alumine poreux ne sont de préférence pas remplis en totalité par le matériau hydrophobe. En d'autres termes, le matériau hydrophobe ne recouvre pas en totalité la couche d'hydroxyde d'alumine poreux. En effet, il n'est pas nécessaire de remplir les pores en totalité pour plusieurs raisons.

La première raison est au niveau de l'économie de matériau hydrophobe pouvant être réalisée.

La deuxième raison est au regard de l'étape iii de dissolution qui peut amener à dissoudre, outre la couche d'alumine poreux, le matériau hydrophobe.

La troisième raison est que, même si l'angle de goutte est bien supérieur à 90°, prouvant ainsi le caractère hydrophobe du revêtement, la goutte est dite « collante » car elle a tendance à adhérer à la surface du revêtement hydrophobe.

L'homme du métier pourra jouer sur différents paramètres, tels que la granulométrie ou la taille de la poudre du matériau hydrophobe, la concentration du matériau hydrophobe dans la solution, la température de la solution, le temps d'imprégnation, afin de remplir au moins partiellement lesdits pores, et notamment afin de ne pas les remplir complètement.

Il sera facile de vérifier le caractère hydrophobe du revêtement hydrophobe, et plus particulièrement de la surface (extérieure) du revêtement hydrophobe, en mesurant l'angle de goutte, à savoir :
- si il n'y a pas de matériau hydrophobe dans les pores, l'angle de contact sera alors inférieur à 90° : le revêtement ne sera alors pas considérer comme hydrophobe;
- si le matériau hydrophobe rempli partiellement les pores, sans les remplir en totalité, l'angle de contact sera alors supérieur à 90° et la goutte aura tendance à glisser à la surface du revêtement hydrophobe: le revêtement obtenu sera donc bien hydrophobe ;
- si le matériau hydrophobe rempli totalement les pores, l'angle de goutte sera alors supérieur à 90°, mais la goutte sera dite « collante » car elle aura tendance à adhérer à la surface du revêtement hydrophobe, ce qui n'est pas le mode de réalisation préféré de la présente invention.

Lorsque le matériau hydrophobe rempli totalement les pores, cela signifie notamment que lesdits pores sont remplis de façon homogène avec un remplissage de plus de 90% du volume des pores par le matériau hydrophobe, et de préférence de 100% du volume des pores par le matériau hydrophobe.

### Etape iii

Dans l'étape iii, le revêtement hydrophobe formé est notamment une couche d'hydroxyde d'alumine comprenant à sa surface des protubérances (i.e. excroissances) dudit matériau hydrophobe.

Ainsi, lors de la dissolution de l'hydroxyde d'alumine, l'hydroxyde d'alumine est dissout partiellement, mais pas en totalité, afin de garder suffisamment d'hydroxyde d'alumine pour pouvoir garantir une bonne adhérence du matériau hydrophobe sur l'élément électriquement conducteur, grâce à la couche d'hydroxyde d'alumine.

La dissolution de l'hydroxyde d'alumine est en outre suffisante pour permettre d'obtenir les propriétés hydrophobes du revêtement hydrophobe, de sorte à obtenir un revêtement avec un angle de contact strictement supérieur à 90° (mesuré à l'aide d'un goniomètre, à 25°C, avec de l'eau distillée). Plus particulièrement, la dissolution de l'hydroxyde d'alumine dans l'étape iii est suffisante pour permettre au matériau hydrophobe de former des protubérances affleurant à la surface du revêtement hydrophobe.

Dans un mode de réalisation préféré, l'étape iii est une étape dans laquelle la couche d'hydroxyde d'alumine poreux est dissoute dans une solution acide. L'homme du métier pourra faire varier la concentration en acide de ladite solution ainsi que la température de ladite solution pour jouer sur la cinétique de dissolution de la couche poreuse.

A titre d'exemple, on peut citer comme solution acide, une solution comprenant de l'acide chromique et de l'acide phosphorique.

L'homme du métier pourra déterminer facilement le temps d'immersion et la température de la solution adéquats, afin de dissoudre la quantité nécessaire de la couche d'hydroxyde d'alumine pour obtenir l'hydrophobie de la surface du revêtement hydrophobe.

Dans un mode de réalisation particulièrement avantageux, le revêtement hydrophobe du câble électrique de l'invention est la couche la plus à l'extérieure du câble électrique. Ce revêtement est donc en contact direct avec l'environnement extérieur du câble électrique. En d'autres termes, le câble électrique formé à l'étape iii ne comporte de préférence pas d'élément entourant le revêtement hydrophobe.

Concernant l'élément électriquement conducteur allongé de l'invention, il est destiné au transport d'énergie (i.e. transmission électrique à haute tension).

Il peut être de préférence métallique, notamment à base d'aluminium, à savoir soit uniquement en aluminium, soit en alliage d'aluminium tel que par exemple en alliage d'aluminium et de zirconium.

L'aluminium ou l'alliage d'aluminium a l'avantage de présenter un couple conductivité électrique/poids spécifique optimisé de façon significative, notamment par rapport au cuivre.

L'élément électriquement conducteur de l'invention peut être classiquement un assemblage de fils (ou brins) métalliques dont la section transversale peut être de forme ronde ou non, ou une combinaison des deux. Lorsqu'ils ne sont pas de forme ronde, la section transversale de ces fils peut être par exemple de forme trapézoïdale ou de forme en « Z ». Les différents types de forme sont définis dans la norme IEC 62219.

L'élément électriquement conducteur peut être positionné préférentiellement au centre du câble électrique ou coaxialement à l'axe longitudinal du câble électrique.

Dans un mode de réalisation particulier, l'élément électriquement conducteur allongé n'a pas subi de traitement destiné à modifier structurellement l'état de sa surface extérieure, pour en augmenter notamment la rugosité de surface, préalablement à l'étape i.

A titre d'exemple, on peut citer comme traitement destiné à modifier structurellement l'état de sa surface extérieure une gravure physique telle que l'application par presse d'un motif, directement sur la surface extérieure dudit élément électrique conducteur, ou une gravure chimique telle qu'une gravure oxydante.

Le procédé de l'invention peut comprendre en outre au moins l'une des étapes suivantes, préalables à l'étape i :
a. dégraisser l'élément électriquement conducteur, et/ou
b. décaper l'élément électriquement conducteur.

De préférence, l'étape a et l'étape b peuvent être réalisées de façon concomitante.

Par ailleurs, le procédé de l'invention peut comprendre en outre l'étape suivante, préalable à l'étape i :
c. neutraliser l'élément électriquement conducteur.

Dans un mode de réalisation particulièrement préféré, le procédé de l'invention peut comprendre lesdites trois étapes a, b et c, l'étape c étant réalisée après les étapes a et b.

### L'étape a

L'étape de dégraissage a pour objet d'éliminer les différents corps et particules contenus dans les graisses susceptibles d'être présentes sur la surface de l'élément électriquement conducteur allongé.

Elle peut être effectuée par voie chimique ou aidée par voie électrolytique.

A titre d'exemple, l'étape a de dégraissage peut être réalisée en plongeant au moins partiellement l'élément électriquement conducteur dans une solution comprenant au moins un tensio-actif en tant qu'agent dégraissant.

### L'étape b

L'étape de décapage sert à éliminer les oxydes susceptibles d'être présents sur la surface de l'élément électriquement conducteur allongé. Il existe plusieurs méthodes de décapage : chimique, électrolytique ou mécanique.

De préférence, on pourra utiliser un décapage chimique consistant à éliminer les oxydes par dissolution, voir par éclatement de la couche d'oxyde, sans attaquer le matériau de l'élément électriquement conducteur sous-jacent.

A titre d'exemple, l'étape b de décapage peut être réalisée en plongeant au moins partiellement l'élément électriquement conducteur dans une solution comprenant une base en tant qu'agent décapant.

Lorsque l'étape a et l'étape b sont réalisée concomitamment, une unique solution comprenant un agent dégraissant et un agent décapant peut être utilisée pour à la fois décaper et dégraisser l'élément électriquement conducteur.

### L'étape c

L'étape de neutralisation permet de conditionner l'élément électriquement conducteur, avant que le dépôt de l'étape i ne soit effectué.

Plus particulièrement, lorsque l'étape i est une étape d'anodisation, l'étape c de neutralisation consiste à conditionner l'élément électriquement conducteur en le plongeant au moins partiellement dans une solution identique au bain d'anodisation prévu à l'étape i, afin de mettre la surface de l'élément électriquement conducteur au même pH que le bain d'anodisation de l'étape i.

Cette solution permet en outre d'une part d'éliminer certaines traces d'oxydes pouvant nuire à l'anodisation, et d'autre part d'éliminer les éventuels résidus de l'agent de décapant. La neutralisation permet de mettre la surface de l'aluminium au même pH que le bain anodique.

A titre d'exemple, l'étape c de neutralisation peut être réalisée en plongeant au moins partiellement l'élément électriquement conducteur dans une solution comprenant un acide en tant qu'agent neutralisant.

Un autre objet de l'invention est un câble électrique obtenu à partir du procédé tel que décrit ci-avant.

Plus particulièrement, le câble électrique de l'invention comprend au moins un élément électriquement conducteur allongé, entouré par un revêtement hydrophobe, **caractérisé en ce que** le revêtement hydrophobe est une couche d'hydroxyde d'alumine comprenant à sa surface des protubérances (i.e. excroissances) dudit matériau hydrophobe. En d'autres termes, le matériau hydrophobe ne recouvre pas en totalité la couche d'hydroxyde d'alumine.

Le câble électrique selon l'invention peut présenter un diamètre apparent (i.e. diamètre extérieur) pouvant aller de 10 à 100 mm.

Le câble électrique de l'invention peut être plus particulièrement un câble de transmission électrique à haute tension, notamment de type ligne aérienne (OHL) à haute tension alternative d'au moins 225kV et pouvant aller jusqu'à 800 kV. Ce type de câble est généralement tendu entre deux pylônes.

A titre d'exemple, le câble électrique de l'invention peut comprendre un élément central allongé du type élément électriquement conducteur et/ou élément de renforcement, cet élément central allongé étant entouré par un premier élément allongé du type élément électriquement conducteur allongé entouré par le revêtement hydrophobe selon la présente invention. En outre, le câble électrique peut comprendre un second élément du type élément électriquement conducteur allongé, positionné entre l'élément central et le premier élément : le premier élément entoure alors le second élément. Le ou les éléments entourant l'élément central allongé peuvent être positionnés coaxialement autour dudit élément central allongé.

D'autres caractéristiques et avantages de la présente invention apparaîtront à la lumière des exemples qui vont suivre en référence aux figures annotées, lesdits exemples et figures étant donnés à titre illustratif et nullement limitatif.
La figure 1 représente de façon schématique la succession des étapes du procédé de fabrication selon l'invention.
La figure 2 représente une imagerie FEG (*Field Emission Gun*) d'une coupe transversale d'un fil en aluminium traité par anodisation phosphorique.
La figure 3 représente de façon schématique un câble électrique, en coupe transversale, obtenu selon le procédé de l'invention.
La figure 4 représente de façon schématique un autre câble électrique, en coupe transversale, obtenu selon le procédé de l'invention.

Pour des raisons de clarté, les mêmes éléments ont été désignés par des références identiques. De même, seuls les éléments essentiels pour la compréhension de l'invention ont été représentés de manière schématique, et ceci sans respect de l'échelle.

La figure 1 illustre la représentation schématique de la succession des étapes i, ii et iii, du procédé de l'invention.

A titre d'exemple, on va anodiser (étape i) un fil d'aluminium, de diamètre 3 mm, en formant une couche d'hydroxyde d'alumine tout autour dudit fil, par anodisation phosphorique (8-30% en poids d'acide phosphorique dans de l'eau distillée) à température ambiante (i.e. 25°C), sous l'application d'une densité de courant comprise entre 1 et 4 A/dm². Le fil d'aluminium obtenu est ainsi recouvert d'une couche d'hydroxyde d'alumine poreux. Ce fil d'aluminium recouvert est illustré en coupe transversale sur la figure 2.

Puis, on va implanter le matériau hydrophobe (étape ii) dans les pores de la couche d'hydroxyde d'alumine poreux en plongeant le fil d'aluminium recouvert de ladite couche d'hydroxyde d'alumine poreux, dans une solution de PTFE (1-5% en poids de PTFE dans de l'eau distillée) à température ambiante (i.e. 25°C), pendant 15 minutes.

Enfin, on va dissoudre (étape iii) partiellement (i.e. non en totalité) la couche d'hydroxyde d'alumine poreux en plongeant le fil obtenu à l'étape précédente (cf. étape ii) dans une solution acide comprenant de l'acide phosphorique (3-6% en poids d'acide phosphorique dans de l'eau distillée) et de l'acide chromique (1-2% en poids d'acide chromique dans de l'eau distillé) à une température comprise entre 30 et 60°C, la vitesse de dissolution étant de 0,5 µm/min à 30°C, afin de former un revêtement hydrophobe.

La surface du revêtement hydrophobe obtenu présente des angles de contact de l'ordre de 130-140°, mesurés avec de l'eau distillée à l'aide d'un goniomètre, à 25°C.

Préalablement à l'étape i, il est préférable tout d'abord de décaper et de dégraisser ledit fil conducteur en aluminium (étape non représentée), en le plongeant dans une solution de soude et de tensio-actifs telle que par exemple la solution référencée GARDOCLEAN commercialisé par la société CHEMETALL (30-50 g/L de soude) à 40-60°C, pendant 30 secondes. Puis, le fil conducteur est plongé dans une solution d'acide sulfurique (20% en poids d'acide sulfurique dans de l'eau distillée) pour l'étape de neutralisation (étape non représentée), à température ambiante (i.e. 25°C) pendant 10 secondes.

Afin de visualiser schématiquement le revêtement hydrophobe formé selon le procédé décrit ci-avant, la figure 3 présente une coupe transversale d'un câble électrique 10a obtenu selon le procédé de l'invention, dans lequel l'élément 1 électriquement conducteur allongé est recouvert dudit revêtement hydrophobe 4. Ce revêtement hydrophobe 4 comprend une couche d'hydroxyde d'alumine 2 et des protubérances de matériau hydrophobe 3 affleurant à la surface de ladite couche d'hydroxyde d'alumine 2.

La figure 4 représente quant à elle un autre câble électrique 10b de type OHL, obtenu selon le procédé de l'invention.

Ce câble OHL comprend un premier élément 1 électriquement conducteur allongé recouvert par ledit revêtement hydrophobe 4. Ce revêtement hydrophobe 4 comprend une couche d'hydroxyde d'alumine 2 et des protubérances de matériau hydrophobe 3 affleurant à la surface de ladite couche d'hydroxyde d'alumine 2.

En outre, le câble électrique 10b comprend un élément central 5 allongé électriquement conducteur et/ou de renforcement, entouré par un second élément 6 électriquement conducteur allongé, le premier élément 1 entourant le second élément 6.

## Revendications

1. Procédé de fabrication d'un câble électrique comprenant au moins un élément électriquement conducteur (1) allongé, entouré par un revêtement hydrophobe (4), **caractérisé en ce que** le procédé comprend les étapes suivantes :
i. former une couche d'hydroxyde d'alumine poreux (2) comprenant des pores, autour dudit élément électriquement conducteur allongé, l'élément électriquement conducteur étant un élément en aluminium ou en alliage d'aluminium,
ii. remplir au moins en partie les pores de la couche d'hydroxyde d'alumine poreux (2), par un matériau hydrophobe (3), et
iii. dissoudre partiellement la couche d'hydroxyde d'alumine poreux, de manière à former ledit revêtement hydrophobe (4).

2. Procédé selon la revendication 1, **caractérisé en ce que** l'étape i est une étape d'anodisation.

3. Procédé selon la revendication 2, **caractérisé en ce que** la densité de courant appliquée pour l'anodisation est d'au plus 10 A/dm².

4. Procédé selon la revendication 2 ou 3, **caractérisé en ce que** l'étape i est une étape d'anodisation phosphorique ou sulfurique.

5. Procédé selon l'une quelconque des revendications précédentes, **caractérisé en ce que** l'étape ii est une étape dans laquelle l'élément électriquement conducteur recouvert de ladite couche d'hydroxyde d'alumine poreux est immergée dans une solution dudit matériau hydrophobe.

6. Procédé selon l'une quelconque des revendications précédentes, **caractérisé en ce que** matériau hydrophobe (3) de l'étape ii est choisi parmi les polymères fluorés, les esters et les acides gras, ou un de leurs mélanges.

7. Procédé selon l'une quelconque des revendications précédentes, **caractérisé en ce que** l'étape iii est une étape dans laquelle la couche d'hydroxyde d'alumine poreux est dissoute dans une solution acide.

8. Procédé selon la revendication 7, **caractérisé en ce que** la solution acide comprend de l'acide chromique et de l'acide phosphorique.

9. Procédé selon l'une quelconque des revendications précédentes, **caractérisé en ce que** le revêtement hydrophobe (4) est la couche la plus à l'extérieure du câble électrique.

10. Procédé selon l'une quelconque des revendications précédentes, **caractérisé en ce que** l'élément électriquement conducteur (1) n'a pas subi de traitement destiné à modifier structurellement l'état de sa surface extérieure, préalablement à l'étape i.

11. Câble électrique obtenu à partir du procédé tel que défini aux revendications 1 à 10, comprenant au moins un élément électriquement conducteur (1) allongé, entouré par un revêtement hydrophobe (4), **caractérisé en ce que** le revêtement hydrophobe est une couche d'hydroxyde d'alumine comprenant à sa surface des protubérances dudit matériau hydrophobe (3).

12. Câble électrique selon la revendication 11, **caractérisé en ce qu'il** est un câble de transmission électrique à haute tension.

13. Câble électrique selon la revendication 12, **caractérisé en ce qu'**il comprend un élément central allongé du type élément électriquement conducteur et/ou élément de renforcement, cet élément central allongé étant entouré par un premier élément du type élément électriquement conducteur allongé entouré par ledit revêtement hydrophobe.

## Patentansprüche

1. Verfahren zur Herstellung eines Stromkabels, das mindestens ein längliches elektrisch leitendes Element (1), das von einer wasserabweisenden Ummantelung (4) umgeben ist, umfasst, **dadurch gekennzeichnet, dass** das Verfahren die folgenden Schritte umfasst:
i. Formen einer Schicht aus porösem Aluminiumhydroxid (2) mit Poren um das längliche elektrisch leitende Element, wobei das elektrisch leitende Element ein Element aus Aluminium oder aus Aluminiumlegierung ist,
ii. mindestens teilweises Füllen der Poren der Schicht aus porösem Aluminiumhydroxid (2) mit einem wasserabweisenden Material (3) und
iii. teilweises Auflösen der Schicht aus porösem Aluminiumhydroxid derart, dass die wasserabweisende Ummantelung (4) gebildet wird.

2. Verfahren nach Anspruch 1, **dadurch gekennzeichnet, dass** der Schritt i ein Anodisierungsschritt ist.

3. Verfahren nach Anspruch 2, **dadurch gekennzeichnet, dass** die für die Anodisierung angelegte Stromdichte höchstens 10 A/dm² beträgt.

4. Verfahren nach Anspruch 2 oder 3, **dadurch gekennzeichnet, dass** der Schritt i ein Phosphor- oder Schwefelanodisierungsschritt ist.

5. Verfahren nach einem der vorangehenden Ansprüche, **dadurch gekennzeichnet, dass** der Schritt ii ein Schritt ist, bei dem das mit der Schicht aus porösem Aluminiumhydroxid bedeckte elektrisch leitende Element in eine Lösung des wasserabweisenden Materials eingetaucht wird.

6. Verfahren nach einem der vorangehenden Ansprüche, **dadurch gekennzeichnet, dass** das wasserabweisende Material (3) des Schritts ii aus den fluorierten Polymeren, den Estern und den Fettsäuren oder aus einem ihrer Gemische ausgewählt ist.

7. Verfahren nach einem der vorangehenden Ansprüche, **dadurch gekennzeichnet, dass** der Schritt iii ein Schritt ist, bei dem die Schicht aus porösem Aluminiumhydroxid in einer sauren Lösung aufgelöst wird.

8. Verfahren nach Anspruch 7, **dadurch gekennzeichnet, dass** die saure Lösung Chromsäure und Phosphorsäure umfasst.

9. Verfahren nach einem der vorangehenden Ansprüche, **dadurch gekennzeichnet, dass** die wasserabweisende Ummantelung (4) die äußerste Schicht des Stromkabels ist.

10. Verfahren nach einem der vorangehenden Ansprüche, **dadurch gekennzeichnet, dass** das elektrisch leitende Element (1) keine Behandlung erfahren hat, die vor Schritt i zur strukturellen Veränderung des Zustands seiner Außenfläche bestimmt ist.

11. Stromkabel, das nach dem wie in den Ansprüchen 1 bis 10 definierten Verfahren hergestellt wird, das mindestens ein elektrisch leitendes Element (1), das von einer wasserabweisenden Ummantelung (4) umgeben ist, umfasst, **dadurch gekennzeichnet, dass** die wasserabweisende Ummantelung eine Aluminiumhydroxidschicht ist, die auf ihrer Oberfläche Ausstülpungen des wasserabweisenden Materials (3) umfasst.

12. Stromkabel nach Anspruch 11, **dadurch gekennzeichnet, dass** es ein Hochspannungs-Stromübertragungskabel ist.

13. Stromkabel nach Anspruch 12, **dadurch gekennzeichnet, dass** es ein längliches zentrales Element vom Typ elektrisch leitendes Element und/oder Verstärkungselement umfasst, wobei dieses längliche zentrale Element von einem ersten Element vom Typ mit der wasserabweisenden Ummantelung umgebenes längliches elektrisch leitendes Element umgeben ist.

## Claims

1. A method for manufacturing an electric cable comprising at least one elongated electrically conducting element (1), surrounded by a hydrophobic coating (4), **characterized in that** the method comprises the following steps:
i. forming a layer of porous aluminum hydroxide (2) comprising pores, around said elongated electrically conducting element, the electrically conducting element being an aluminum or aluminum alloy element,
ii. at least partially filling the pores of the layer of porous aluminum hydroxide (2) with a hydrophobic material (3), and
iii. partially dissolving the layer of porous aluminum hydroxide, so as to form said hydrophobic coating (4).

2. The method according to claim 1, **characterized in that** step i is an anodization step.

3. The method according to claim 2, **characterized in that** the current density applied for the anodization is no more than 10 A/dm².

4. The method according to claim 2 or 3, **characterized in that** step i is a phosphoric or sulfuric anodization step.

5. The method according to any one of the preceding claims, **characterized in that** step ii is a step in which the electrically conducting element covered with said layer of porous aluminum hydroxide is submerged in a solution of said hydrophobic material.

6. The method according to any one of the preceding claims, **characterized in that** [the] hydrophobic material (3) of step ii is chosen from among fluorinated polymers, esters and fatty acids, or a mixture thereof.

7. The method according to any one of the preceding claims, **characterized in that** step iii is a step in which the layer of porous aluminum hydroxide is dissolved in an acid solution.

8. The method according to claim 7, **characterized in that** the acid solution comprises chromic acid and phosphoric acid.

9. The method according to any one of the preceding claims, **characterized in that** the hydrophobic coating (4) is the outermost layer of the electric cable.

10. The method according to any one of the preceding claims, **characterized in that** the electrically conducting element (1) has not undergone a treatment intended to alter the state of its outer surface structurally, prior to step i.

11. An electric cable obtained using the method as defined in claims 1 to 10, comprising at least one elongated electrically conducting element (1), surrounded by a hydrophobic coating (4), **characterized in that** the hydrophobic coating is a layer of aluminum hydroxide comprising protuberances of said hydrophobic material (3) on its surface.

12. The electric cable according to claim 11, **characterized in that** it is a high-voltage electrical transmission cable.

13. The electric cable according to claim 12, **characterized in that** it comprises an elongated central element of the electrically conducting element and/or reinforcing element type, said elongated central element being surrounded by a first element of the elongated electrically conducting type surrounded by said hydrophobic coating.
